# EUROPÄISCHE PATENTSCHRIFT

(11) **EP 3 141 362 B1**
(45) Veröffentlichungstag und Bekanntmachung des Hinweises auf die Patenterteilung: **28.10.2020**
(21) Anmeldenummer: 15002661.5
(22) Anmeldetag: 11.09.2015
(51) Int. Cl.: B28B 1/52, B28B 13/02, B28B 23/00

(54) **VERFAHREN ZUR HERSTELLUNG EINER STRUKTUR AUS MÖRTEL ODER BETON UND DAZU GEEIGNETE ANORDNUNG**
METHOD FOR PRODUCING A STRUCTURE MADE OF MORTAR OR CONCRETE AND DEVICE FOR THE SAME
PROCEDE DE FABRICATION D'UNE STRUCTURE EN MORTIER OU EN BETON ET SYSTEME ADAPTE

(43) Veröffentlichungstag der Anmeldung: 15.03.2017
(73) Patentinhaber: SCHWENK Zement KG, 89077 Ulm (DE)
(72) Erfinder: Volkmer, Dirk, 86551 Aichach (DE); Hambach, Manuel, 86637 Wertingen (DE)
(74) Vertreter: Leinweber & Zimmermann

(56) Entgegenhaltungen:
- WO-A1-93/25778
- JP-A- S5 359 717
- JP-A- S6 072 705
- JP-A- H02 263 608
- JP-A- 2003 211 427

## Beschreibung

Die Erfindung betrifft ein Verfahren zur Herstellung einer Struktur einer vorgegebenen Form aus Mörtel oder Beton, bei dem man eine bindemittelhaltige sowie der Festigkeitserhöhung der Struktur dienende Schnittfasern enthaltende fließfähige Masse von einem ersten Raum durch wenigstens einen Durchtritt in einer Strömungsrichtung zu einem zweiten Raum strömen lässt, an dem die Fließfähigkeit der fließfähigen Masse abnimmt, sowie eine dazu geeignete Anordnung.

Bekannterweise weisen Strukturen aus Mörtel oder Beton eine hohe Druckfestigkeit auf, jedoch eine vergleichsweise geringe Zugfestigkeit oder Biegezugfestigkeit. Zur Erhöhung der (Biege-)Zugfestigkeit wurden daher faserverstärkte Betone entwickelt. Dazu ist es zum einen bekannt, beispielsweise in einer Form oder Schalung Bewehrungsmatten aus langen Fasern zu verlegen. Zunehmend werden jedoch auch die aus der Herstellung von Kunststoffprodukten bekannten Extrudierverfahren auch zur Herstellung von Betonstrukturteilen mit einer durch die Öffnung des Extruders definierten Form eingesetzt, beispielsweise von Trägern mit einem I-förmigen Querschnitt. Der Vorteil des Extrudierverfahrens liegt in einer höheren Leistungsfähigkeit der Strukturen aufgrund der bei dem Verfahren zum Einsatz kommenden hohen Scher- und Kompressionskräften. Dies ist in Corina Aldea et al, Advn Cem Bas Mat 1998; 8:47-55 beschrieben.

Dieses Extrudierverfahren, bei dem die fließfähige Masse von einem ersten Raum durch wenigstens einen Durchtritt in einer Strömungsrichtung zu einem zweiten Raum strömt, lässt sich gleichfalls für die Herstellung faserverstärkter Betonteile heranziehen. Dazu werden der bindemittelhaltigen fließfähigen Masse Schnittfasern von beispielsweise 25 mm Länge zugegeben. In US 6528151 B1 wird beschrieben, dass trotz der viskositätserhöhenden Wirkung der Fasern (die Viskosität der fließfähigen Masse beim Extrudieren muss ausreichend gering sein, um durch die Extruderöffnung pressbar zu sein, aber ausreichend hoch, um nach dem Austritt sofort formstabil zu sein) bei verbesserter Mischtechnik auch Fasermengen im Bereich von 4 bis 10 Vol.-% der fließfähigen Masse eingesetzt werden können. Anhand der dortigen Fig. 19 und der zugehörigen Beschreibung wird in US 6528151 B1 zudem aufgezeigt, dass die Zugfestigkeit der gemäß dem Extrudierverfahren erzeugten Proben doppelt so hoch wie die von Vergleichsproben waren, bei denen anstelle des Extrudierverfahrens die Probe mit einer herkömmlichen Technik in eine Form gegossen wurde.

In Xiaoqian Qian et al, Cement and Concrete Research 33 (2003) 1575-1581 wird zudem festgestellt, dass sich jedenfalls ab einem bestimmten Volumenanteil die Festigkeit des extrudierten Betonteils nicht mehr beliebig durch einfaches Erhöhen des Faservolumenanteils erhöhen lässt. Auch Yixin Shao et al, Cement and Concrete Research 31 (2001) 1153-1161 beschäftigt sich mit dem Herstellungsverfahren von Betonteilen durch Extrudieren einer zementhaltigen und Schnittfasern enthaltenden Masse und stellt dabei (siehe Fig. 1 dieses Dokuments) fest, dass die extrudierten Teile verglichen mit herkömmlich gegossenen Teilen erhebliche Festigkeitsvorteile aufzeigen. Bin Mu et al, Cement and Concrete Research 30 (2000) 1277-1282 lehrt verbesserte Struktureigenschaften durch Beifügung zweier Arten von Fasern in die Extrudiermasse.

JP-H-02263608 A offenbart einen Füllstutzen zur flächigen Ausgabe eines Betonmaterials, mit fächerartigen Einsätzen zur besseren Steuerung eines Luftzuflusses in einem Raum zwischen Schichten der Betonmischung.

JP 55359717 A offenbart eine über Schienen verfahrbare Mörtel- oder Betonzufuhreinrichtung mit schienenparalleler Ausströmrichtung für Stahlfasern enthaltenden Mörtel/Beton und ein Verfahren zur Herstellung einer Struktur einer vorgegebenen Form aus Mörtel oder Beton, bei dem man eine bindemittelhaltige sowie der Festigkeitserhöhung der Struktur dienende, Schnittfasern enthaltende fließfähige Masse von einem ersten Raum durch wenigstens einen mit einer der Strömungsgeschwindigkeit der fließfähigen Masse beim Durchströmen entsprechenden oder größeren Geschwindigkeit bewegten Durchtritt in einer Strömungsrichtung strömen lässt, an dem die Fließfähigkeit der fließfähigen Masse abnimmt, wobei jede zur Strömungsrichtung orthogonale Querabmessung des Durchtritts geringer ist als die mittlere Faserlänge.

Der Erfindung liegt die Aufgabe zugrunde, ein Verfahren der eingangs genannten Art insbesondere unter Gesichtspunkten der Flexibilität nochmals zu verbessern.

Diese Aufgabe wird von der Erfindung in verfahrenstechnischer Hinsicht gelöst durch ein Verfahren mit den Merkmalen von Anspruch 1. Dabei ist u.a. vorgesehen, dass die Form der Struktur durch eine äußere Begrenzung des zweiten Raums bestimmt ist und jede zur Strömungsrichtung orthogonale Querabmessung des Durchtritts von der mittleren Faserlänge der Schnittfasern um nicht mehr als 80%, bevorzugt nicht mehr als 70% abweicht und/oder geringer ist als die mittlere Faserlänge.

Die Erfindung geht somit einen völlig anderen Weg zur Bereitstellung von Strukturen aus Mörtel oder Beton, indem Vorteile des Formgebungsverfahrens durch das Extrudieren aufgegeben werden. Vielmehr ist die Form der Struktur durch eine äußere Begrenzung des zweiten Raums bestimmt, die beispielsweise eine Form oder Verschalung sein kann. Ebenfalls geht die Erfindung einen völlig anderen Weg der Faserverstärkung als in der herkömmlichen Verlegung von aus Fasertextilien bestehenden Bewehrungsmatten, die in die Schalung bzw. Form eingelegt werden, bevor die Mörtel- oder Betonmasse eingefüllt/eingespritzt wird. Denn im Rahmen der Erfindung ist erkannt worden, dass durch die Festlegung wenigstens einer zur Strömungsrichtung orthogonalen Querabmessung des Durchtritts auf eine Abweichung von nicht mehr als 70% von der mittleren Faserlänge bzw. geringer als diese trotz der nicht mit der Querschnittsfläche des Durchtritts, sondern durch die äußere Begrenzung des zweiten Raums festgelegten Form der Struktur erreichbar ist, dass eine Faserorientierungsverteilung beim Durchströmen des Durchtritts ein höheres statistisches Gewicht von Faserrichtungskomponenten innerhalb einer orthogonal zu dieser Querabmessung stehenden Ebene aufweist, und diese Verteilung dann in ein erhöhtes statistisches Gewicht der Faserorientierungsverteilung entlang vorgegebener Trajektorien in der dann hergestellten Struktur überführbar ist. Es wird eine Verbesserung der (Biege-)Zugfestigkeitseigenschaften gegenüber herkömmlichen Gießverfahren erreicht, und die Betonstrukturen sind zudem im Vergleich zu den im Extrudierverfahren hergestellten variabler herstellbar, insbesondere am Ort der Anwendung.

In einer besonders bevorzugten Ausführungsform weicht die Querabmessung nicht mehr als 60% von der mittleren Faserlänge ab, bevorzugt nicht mehr als 50%, insbesondere nicht mehr als 40%, wobei diese Werte unabhängig voneinander für Abweichungen nach oben/unten gelten und somit beispielsweise das Intervall [0,4-1,4] für 60% Abweichung nach unten und 40% Abweichung nach oben umfassen. Dies erlaubt eine nochmals bessere Faserausrichtung während des Strömens der fließfähigen Masse durch den Durchtritt und verringert zudem die Gefahr der Verstopfung des Durchtritts. Dabei ist besonders bevorzugt vorgesehen, dass die Querabmessung geringer ist als die mittlere Faserlänge.

Erfindungsgemäß gilt die Beziehung zwischen der Querabmessung und der mittleren Faserlänge für alle zur Strömungsrichtung orthogonalen Querabmessungen des Durchtritts. Dies erlaubt eine Faserorientierung mit gewichtsmäßigem Schwerpunktsbereich um die Strömungsrichtung selbst.

In einer bevorzugten Ausführungsform ist die Viskosität der fließfähigen Masse in Einheiten von kg/m⁻¹s⁻¹ ausgedrückt geringer als 500.000, bevorzugt geringer als 300.000, insbesondere geringer als 200.000, andererseits bevorzugt höher als 5.000, bevorzugt höher als 20.000, insbesondere höher als 30.000. Diese Viskositätsangaben beziehen sich nicht auf den dynamischen Fall beim Strömen durch den Durchtritt, sondern um die unbelastete Materialeigenschaft bzw. die Viskosität bei Schubspannungen von nicht höher als 10 kg/m⁻¹s⁻² . Beim Durchströmen des Durchtritts ist erfindungsgemäß vorgesehen, dass die in kg/m⁻¹s⁻¹ gemessene Viskosität zwar noch höher ist als 50, jedoch geringer ist als 2.000. Diese deutlich niedrigeren Werte ergeben sich aufgrund der hohen Scherrate bzw. der hohen Schubspannung im Zusammenspiel mit der Geometrie des Durchtritts und der daraus resultierenden Faserausrichtung. Die für das Strömen der fließfähigen Masse verantwortliche Einrichtung könnte beispielsweise durch einen beweglichen Stempel oder auch eine Extruderschnecke realisiert werden.

Erfindungsgemäß ist vorgesehen, dass der Durchtritt quer zur Strömungsrichtung positionierbar ist und insbesondere während des Verfahrens umpositioniert wird. Dies erhöht die Flexibilität bei der Füllung des durch die äußere Begrenzung bestimmten zweiten Raums. Alternativ und/oder zusätzlich kann vorgesehen werden, dass der Durchtritt gegenüber dem zweiten Raum orientierbar ist, und insbesondere während des Verfahrens eine die Strömungsrichtung ändernde Umorientierung erfolgt. Dies erlaubt ein Befüllen des von der äußeren Begrenzung bestimmten zweiten Raums mit einer bezüglich einer vorgegebenen Raumachse eingestellten Strömungsrichtung beim Austritt der fließfähigen Masse aus dem Durchtritt. Besonders bevorzugt ist die Strömungsrichtung beim Durchtritt vertikal, und der Durchtritt, z.B. ein Array aus Düsen, ist quer dazu entlang zweier linearer unabhängiger Bewegungsachsen verfahrbar. Erfindungsgemäß ist die Geschwindigkeit der Verfahrbewegung größer oder gleich der Strömungsgeschwindigkeit der Masse beim Durchströmen des Durchtritts.

In diesem Zusammenhang ist vorgesehen, dass das Skalarprodukt aus den auf Länge 1 normierten Richtungsvektoren einerseits der gemittelten Faserausrichtung in einem die Fasern enthaltenden, in dem zweiten Raum seinen Bestimmungsort erreichenden Volumenelement der Masse und andererseits einer vorgegebenen durch den Bestimmungsort verlaufenden Zugkrafttrajektorie (im Einsatz der herzustellenden Struktur) größer ist als 1/2, bevorzugt größer als 1/√2, weiter bevorzugt größer ist als √3/2, insbesondere größer ist als 0,96.

Grundsätzlich sind unterschiedliche Arten von verstärkenden Fasern denkbar, anorganische wie organische, bevorzugt weisen diese jedoch Kohlenstoff/Kohlenstoffstrukturen auf, erfindungsgemäß enthalten sie Carbonfasern oder bestehen daraus.

Die fließfähige Masse zur Bildung beispielsweise einer Betonstruktur ist hinsichtlich seiner Komponenten keinen besonderen Einschränkungen unterworfen. Er kann beispielsweise einen Volumenprozentanteil an mineralischem Bindemittel im Bereich zwischen 1% und 80% aufweisen, bevorzugt im Bereich zwischen 10% und 70%, insbesondere zwischen 20% und 60%. Der Wassergehalt kann beispielsweise zwischen 0,5% und 30% betragen, bevorzugt zwischen 5% und 25%. Zudem könnten mineralische Füllstoffe im Bereich beispielsweise zwischen 1% und 80%, bevorzugt zwischen 5% und 65%, insbesondere zwischen 10% und 50% enthalten sein, sowie (übliche) geeignete Zugabestoffe wie etwa ein Polycarboxylat-Fließmittel, das beispielsweise in einer Menge zwischen 1% und 3% enthalten sein kann.

Hinsichtlich des Volumenprozentanteils der Schnittfasern wird es bevorzugt, dass dieser mehr als 0,1 beträgt, bevorzugt mehr als 0,6 und insbesondere mehr als 1,2. Andererseits ist es bevorzugt, dass dieser Volumenprozentanteil nicht größer ist als 20, bevorzugt nicht größer als 10, insbesondere nicht größer als 5.

Zudem wird es bevorzugt, dass die mittlere Länge der Schnittfasern größer ist als 0,1 mm, bevorzugt größer als 1 mm, insbesondere größer als 2 mm, wohingegen mittlere Längen von kleiner als 30 mm, insbesondere kleiner als 15 mm bevorzugt werden. Der mittlere Durchmesser der Schnittfasern sollte bevorzugt größer sein als 2 µm, bevorzugt größer als 4 µm, insbesondere größer als 6 µm, andererseits werden mittlere Durchmesserwerte von kleiner als 30 µm, insbesondere kleiner als 15 µm bevorzugt in Betracht gezogen.

Erfindungsgemäß erfährt die fließfähige Masse beim Durchströmen des Durchtritts eine Schubspannung in Pa, deren Zehnerlogarithmus (log) größer ist als 1,0 und/oder kleiner ist als 3,0, bevorzugt kleiner als 2,5, insbesondere kleiner als 2,0.

In vorrichtungstechnischer Hinsicht wird die Aufgabe gelöst durch eine Anordnung zur Herstellung einer Struktur einer vorgegebenen Form aus Mörtel oder Beton gemäß Anspruch 9.

Die Vorteile der erfindungsgemäßen Anordnung ergeben sich aus den oben erläuterten Vorteilen des erfindungsgemäßen Verfahrens und insbesondere kann die Anordnung entsprechende Abmessungen wie aus den obigen Verfahrensmerkmalen entnehmbar aufweisen.

Dabei ist die Anordnung nicht auf derartige eingeschränkt, die insgesamt nur einen Durchtritt aufweisen. Vielmehr kann zur rascheren Befüllung des zweiten Raumes auch mehr als ein Durchtritt vorgesehen sein, insbesondere ein Array aus zwei oder mehreren Durchtritten, deren Querabmessungen sich in den genannten Bereichen befinden und die insbesondere gleichgestaltet sind. Bevorzugt werden Düsen (Düsenspitzen) als Durchtritte herangezogen, insbesondere mit konischer Verengung hin zur Düsenspitze.

Anwendungstechnisch ist erfindungsgemäß vorgesehen, dass die Begrenzung des zweiten Raums durch eine Form oder eine Verschalung gegeben ist. Dies erlaubt die Herstellung einerseits in ihrer Form durch die Form bestimmten Strukturteilen und andererseits auch die Herstellung der Strukturen am Ort ihres späteren Einsatzes.

Zudem ist vorgesehen, dass die Anordnung einen Reinigungsmechanismus aufweisen kann, um etwaigen Risiken von Verstopfungen des Durchtritts entgegenzuwirken. Insbesondere kann der Reinigungsmechanismus ein oder mehrere an den oder die Durchtritte angepasste Stempel aufweisen, die gegenüber dem Durchtritt verfahrbar sind und diesen im Wege dessen Durchstoßens reinigen. Alternativ und/oder zusätzlich kann vorgesehen werden, dass sich ein stromabwärtiger Bereich der Durchtrittsbegrenzung von deren stromaufwärtigen Bereich abnehmen lässt, beispielsweise eine Düsenspitze einer beispielsweise konisch geformten, den Durchtritt bildenden Düse.

Zudem wird von der Erfindung als Verwendung eine mit dem erfindungsgemäßen Verfahren hergestellte Mörtel- oder Betonstruk tur vorgesehen, deren äußere Form durch eine Form oder eine Verschalung gebildet ist und bei der jedenfalls überwiegend das Skalarprodukt aus einerseits dem Richtungsvektor einer vorgegebenen Trajektorie in der Struktur und andererseits dem Einheitsvektor der gemittelten Faserorientierung der an den von der Trajektorie durchlaufenen Orten angeordneten Schnittfasern in der Struktur größer ist als 1/2, bevorzugt größer als 1/√2, weiter bevorzugt größer ist als √3/2, insbesondere größer ist als 0,96.

Die Verwendung des Verfahrens der Herstellung einer derartigen Beton- oder Mörtelstruktur ist gemäß Anspruch 12 bei einer (Biege-)Belastungskraft ausgesetzten Weise derart, dass die vorgegebene Trajektorie eine der Belastungskraft entsprechende Zugkrafttrajektorie der Struktur ist. In diesem Zusammenhang offenbart die Erfindung auch unabhängig und eigenständig schutzwürdig ein Verfahren, bei dem man zu einer gewünschten Struktur einer vorgegebenen Gestalt aus Mörtel oder Beton und zu vorbestimmten, Zugkrafttrajektorien in der Struktur bei einer erwarteten Belastung im Einsatz der Struktur insbesondere mittels einer Anordnung der obengenannten Art bei der Herstellung der Struktur in einer Form oder Verschalung eine Orientierung von in der zur Bildung der Struktur herangezogenen Betonmasse enthaltenen Schnittfasern jedenfalls überwiegend mit erhöhtem statistischen Gewicht entlang dieser Zugkrafttrajektorien bewirkt, insbesondere unter den obengenannten Skalarproduktwerten. Diese Strukturen haben diesbezüglich eine (Biege-)Zugfestigkeit von mehr als 20 MPa, bevorzugt mehr als 40 MPa, insbesondere mehr als 60 MPa.

Weitere Merkmale, Einzelheiten und Vorteile der Erfindung ergeben sich aus der nachfolgenden Beschreibung mit Bezug auf die beigefügten Figuren, von denen
- Fig. 1: schematisch eine Anordnung im Schnitt zeigt, mit der das erfindungsgemäße Verfahren durchgeführt wird,
- Fig. 2: eine weitere Ausführungsform zeigt, einschließlich eines Reinigungsmechanismus, und
- Fig. 3: eine weitere Ausführungsform eines Reinigungsmechanismus einer weiteren Anordnung zeigt.

In Fig. 1 ist schematisch eine in einem Raum aufgenommene Betonmasse 1 gezeigt, welche von einer seitlichen Begrenzung 2 und einem Stempel 7 begrenzt ist. An dem in Fig. 1 unteren Ende des Raums sind konisch gebildete Düsen 3 in Form eines Arrays parallel angeordnet. Die Betonmasse 1 umfasst neben ihren Hauptbestandteilen, einem mineralischen Bindemittel (Zement, ca. 60 ± 5%), mineralischen Füllstoffen (ca. 20 ± 5%, beispielsweise Silikastaub) und Wasser (ca. 20 ± 5%) eine Zugabe an Fasern 8, die in diesem Ausführungsbeispiel 1% ausmachen und hier beispielsweise Carbonfasern sind. Man erkennt in der Schnittdarstellung sechs Düsen 3, die Bestandteil eines Arrays aus beispielsweise 6x6 Düsen sind.

Im unteren Bildteil von Fig. 1 gezeigt ist eine Verschalung 6, welche die Form einer sich verfestigenden Betonstruktur 5 definiert, wobei die Befüllung der Verschalung 6 durch Betätigung des Stempels 7, der durch die vier Pfeile angedeutet ist, erfolgt, wodurch die Betonmasse 1 durch die Düsen 3 in die Verschalung 6 eingeführt wird. In der Darstellung ist durch die Art des Legens der senkrecht nach unten strömenden Stränge in der Verschalung 6 erkennbar, dass die Befüllungsanordnung in Fig. 1 nach rechts bewegt wird, hier z.B. mit einer Geschwindigkeit, die der Strömungsgeschwindigkeit der Masse 1 beim Durchtritt durch die Düsen 3 entspricht.

Aufgrund der aufeinander abgestimmten Abmessungen des Querschnitts am Austrittsende der Düsen 3 und der mittleren Faserlänge der Fasern 8 (in der schematischen Darstellung haben alle Fasern 8 die gleiche Länge) orientieren sich die Fasern 8 bezüglich der Strömungsrichtung beim Austritt aus den Düsen 3 in Strömungsrichtung, eine orientierte Faser ist mit dem Bezugszeichen 4 versehen. Auch nach dem Legen der austretenden Stränge bleibt die relative Orientierung der Fasern innerhalb des Stranges im Wesentlichen erhalten. Die gelegten Stränge sind noch ausreichend fließfähig, um die Verschalung 6 vollständig und zusammenhängend zu füllen.

Wie aus der schematischen Darstellung von Fig. 1 ersichtlich ist, erhält die sich dann in der Verschalung 6 verfestigende Betonstruktur daher einen Aufbau, bei dem die Fasern gegenüber einer Vorzugsrichtung, die in Fig. 1 horizontal verläuft, orientiert sind. Tatsächlich werden natürlich nicht sämtliche Fasern genau parallel zu dieser Vorzugsrichtung liegen, an dieser Stelle vereinfacht die Zeichnung die tatsächliche Gegebenheit, dass das statistische Gewicht der Faserorientierungsverteilung schwerpunktmäßig um diese Raumachse liegt.

Dadurch wird die Biegezugfestigkeit deutlich, im Ausführungsbeispiel um ca. einen Faktor 3 oder mehr höher sein im Vergleich zu einem Fall, in dem sich in der Verschalung bei üblicher Befüllung eine nahezu isotrope Verteilung der Fasen realisieren würde, ähnlich wie sie vorher im Befüllungsrohr in dem von der Begrenzung 2 umschlossenen (ersten) Raum gegeben ist.

Die vertikale Zuführung ist nicht einschränkend zu verstehen, vielmehr erlaubt die Erfindung auch andere Zuführungen. Anstelle des Stempels 7 könnte man zum Fördern der fließfähigen Betonmasse auch beispielsweise eine Extruderschnecke heranziehen. Anders als in Fig. 1 dargestellt könnte die Einfüllrichtung in die Verschalung 6 oder ggf. eine vorgegebene Form 6' auch aus einer anderen Richtung erfolgen.

In Fig. 2 ist die den ersten Raum begrenzende Zuführung insoweit anders angeordnet, als dass diese durch einen Stempel 77 erfolgt, der orthogonal zur Durchtrittsrichtung der fließfähigen Betonmasse 8 durch die Düsen 3 geführt wird. Dies schafft Raum für eine Reinigungsvorrichtung, welche eine der Zahl der Düsen 3 entsprechenden Anzahl von Reinigungsstempeln 9 aufweist. Die Reinigungsstempel 9 können, wie in Fig. 2 dargestellt ist, durch die Düsen 3 geschoben werden, um diese von etwaigen unerwünschten Verstopfungen durch beispielsweise eine Faseragglomeration zu reinigen.

In Fig. 3 ist eine nochmals weitere Ausgestaltung einer Düse 30 dargestellt, die als Bestandteil des Reinigungsmechanismus alternativ und/oder zusätzlich zu den in Fig. 2 gezeigten Stempeln 9 herangezogen werden kann. Die Düse 30 weist einen Düsenrumpf 31 auf, der mit dem darüberliegenden Düsenkopf fest verbunden ist, und eine von dem Düsenrumpf 31 abnehmbare Düsenspitze 35. Aufgrund der konischen Gestaltung der Düse 30 wird der mit 36 bezeichnete Austritt aus der Düse bei Abnahme der Düsenspitze 35 vergrößert, so dass eine sich etwaig bildende, in Fig. 3 mit 44 bezeichnete Faseragglomeration die Düse 30 passieren kann. Auch in Fig. 3 ist vereinfachend dargestellt, wie die Fasern parallel zur Düsenachse orientiert den Düsenaustritt 36 passieren. Die fließfähige Betonmasse ist zu diesem Zeitpunkt nicht ausreichend viskos, um bereits eine Formstabilität zu gewährleisten wie beim Strangpressen von Betonstrukturteilen. Vielmehr wird die Form der erzeugten Betonstruktur durch eine Form (Matrize) oder Verschalung (6 in Fig. 1) vorgegeben, in welche mit der/den Düsen eingefüllt wird (Fig. 1).

Nicht in den Figuren dargestellt sind Mechanismen zum Bewegen der Betonmassen-Zuführung mit den Düsen 3 relativ zu der Form/Verschalung, die die Form der Betonstrukturen definiert. Diese Mechanismen ermöglichen ein gezieltes Befüllen auch größerer Formen/Verschalungen. Aufgrund der Lage-Änderbarkeit der Düsen, die in einer Ausgestaltung vorgesehen werden kann, und zwar hinsichtlich der Positionierung der Düse und ggf. auch deren Orientierung lassen sich auch Betonstrukturen herstellen, die in unterschiedlichen Bereichen unterschiedliche Faserorientierungsrichtungsverteilungs-Schwerpunkte aufweisen und deren Beanspruchbarkeit in unterschiedlichen Bereichen bezüglich unterschiedlichen Richtungen der Zugkrafttrajektorien bei der zu erwartenen Belastung erhöht ist.

Die Erfindung ist nicht auf die in den Figuren gezeigten Einzelheiten eingeschränkt.

## Patentansprüche

1. Verfahren zur Herstellung einer Struktur (5) einer vorgegebenen Form aus Mörtel oder Beton mit einer (Biege-)Zugfestigkeit von mehr als 20 MPa, bei dem man eine bindemittelhaltige sowie der Festigkeitserhöhung der Struktur dienende, Schnittfasern (8) enthaltende fließfähige Masse (1) von einem ersten Raum durch wenigstens einen quer zur Strömungsrichtung mit einer der Strömungsgeschwindigkeit der fließfähigen Masse beim Durchströmen entsprechenden oder größeren Geschwindigkeit bewegten Durchtritt (3,36) in einer Strömungsrichtung zu einem zweiten Raum strömen lässt, an dem die Fließfähigkeit der fließfähigen Masse abnimmt, wobei die Form der Struktur durch eine Form oder Verschalung (6) bestimmt ist und jede zur Strömungsrichtung orthogonale Querabmessung des Durchtritts (3, 36) von der mittleren Faserlänge der Schnittfasern nicht mehr als 80%, bevorzugt nicht mehr als 70% abweicht und/oder geringer ist als die mittlere Faserlänge, wobei die Schnittfasern Kohlenstofffasern enthalten oder sind, die mittlere Länge der Schnittfasern kleiner ist als 50 mm und der mittlere Durchmesser der Schnittfasern kleiner ist als 50 µm, und wobei die austretende und gelegte fließfähige Masse durch Erfahren einer Schubspannung in Pa beim Durchströmen des Durchtritts, deren Zehnerlogarithmus größer ist als 1,0, aber kleiner ist als 3,0 sowie einer in kg m⁻¹ s⁻¹ bemessenen Viskosität der fließfähigen Masse beim Durchströmen des Durchtritts, die geringer ist als 2.000, aber höher ist als 50 und unter Erhalt der relativen Faserorientierung innerhalb der fließfähigen Masse noch ausreichend fließfähig ist, um die Form oder Verschalung vollständig und zusammenhängend zu füllen.

2. Verfahren nach Anspruch 1, bei dem die Querabmessung nicht mehr als 60% von der mittleren Faserlänger abweicht, bevorzugt nicht mehr als 50%, insbesondere nicht mehr als 40%.

3. Verfahren nach Anspruch 1 oder 2, bei der die Querabmessung geringer ist als die mittlere Faserlänge.

4. Verfahren nach einem der vorhergehenden Ansprüche, bei dem die Viskosität der fließfähigen Masse in Einheiten von kg m⁻¹ s⁻¹, wenn unbelastet, geringer ist als 500.000, bevorzugt geringer als 300.000, insbesondere geringer als 200.000 und/oder höher ist als 5.000, bevorzugt höher als 20.000, insbesondere höher als 30.000.

5. Verfahren nach einem der vorhergehenden Ansprüche, bei dem der Durchtritt gegenüber dem zweiten Raum orientierbar ist, und insbesondere während des Verfahrens eine die Strömungsrichtung ändernde Umorientierung erfolgt.

6. Verfahren nach einem der vorhergehenden Ansprüche, bei dem das Skalarprodukt aus den Richtungsvektoren einerseits der gemittelten Faserausrichtung innerhalb eines an seinen Bestimmungsort in dem zweiten Raum gebrachten Volumenelements der Masse und einer vorgegebenen durch das Volumenelement verlaufenden Trajektorie, die einer Zugkrafttrajektorie der erwarteten Belastung im Einsatz der Struktur entspricht, größer ist als 1/2, bevorzugt größer als 1/√2, weiter bevorzugt größer ist als √3/2, insbesondere größer ist als 0,96.

7. Verfahren nach einem der vorhergehenden Ansprüche, bei dem die Schnittfasern in der fließfähigen Masse in einem Anteil von mehr als 0,1 Vol.-%, bevorzugt mehr als 0,6 Vol.-%, insbesondere mehr als 1,2 Vol.-% und/oder weniger als 20 Vol.-%, bevorzugt weniger als 10 Vol.-%, insbesondere weniger als 5 Vol.-% enthalten sind.

8. Verfahren nach einem der vorhergehenden Ansprüche, bei der die mittlere Länge der Schnittfasern größer ist als 0,1 mm, bevorzugt größer als 1 mm, insbesondere größer als 2 mm und/oder kleiner ist als 30 mm, insbesondere kleiner als 15 mm, und/oder der mittlere Durchmesser der Schnittfasern größer ist als 2 µm, bevorzugt größer als 4 µm, insbesondere größer als 6 µm und/oder kleiner ist als 30 µm, insbesondere kleiner als 15 µm.

9. Anordnung zur Herstellung einer Struktur (5) mit einer (Biege-)Zugfestigkeit von mehr als 20 MPa und einer vorgegebenen Form aus Mörtel oder Beton mit einem Verfahren nach einem der vorhergehenden Ansprüche mit einer bindemittelhaltigen sowie der Festigkeitserhöhung der Struktur dienende Schnittfasern (8) enthaltenden fließfähigen Masse (1), einem ein Strömen dieser fließfähigen Masse aus einem ersten Raum durch wenigstens einen quer zur Strömungsrichtung beweglichen Durchtritt (3,36) in einer vertikalen Strömungsrichtung zu einem zweiten Raum bewirkenden Mechanismus,
wobei eine die Form der Struktur bestimmende Form oder Verschalung (6) vorgesehen ist und wobei jede zur Strömungsrichtung orthogonale Querabmessung des Durchtritts nicht mehr als 80%, bevorzugt nicht mehr als 70% von der mittleren Faserlänge der Schnittfasern abweicht und/oder geringer ist als die mittlere Faserlänge und insbesondere geringer ist als 20 mm, bevorzugt als 10 mm, weiter bevorzugt geringer als 7 mm, insbesondere geringer als 5 mm.

10. Anordnung nach Anspruch 9, bei dem ein Array aus zwei oder mehreren Durchtritten vorgesehen ist, die die in den Ansprüchen 1, 2 oder 3 genannten Querabmessungen aufweisen.

11. Anordnung nach Anspruch 9 oder 10, mit einem Reinigungsmechanismus zum Reinigen des Durchtritts.

12. Verwendung eines Verfahrens nach einem der Ansprüche 1 bis 8 zur Herstellung einer Struktur (5) aus Mörtel oder Beton, die einer Belastungskraft ausgesetzt ist, bei der eine vorgegebene Trajektorie durch eine der Belastungskraft entsprechende Zugkrafttrajektorie in der Struktur gegeben ist, wobei die Struktur aus Mörtel oder Beton mit einer (Biege-)Zugfestigkeit von mehr als 20 MPa bezüglich der Belastungskraft aufweist, wobei die äußere Form der Struktur durch eine Form oder eine Verschalung (6) gebildet ist und jedenfalls überwiegend das Skalarprodukt aus einerseits dem Einheitsrichtungsvektor der vorgegebenen Trajektorie und andererseits dem Einheitsvektor der gemittelten Faserorientierung der an den von der Trajektorie durchlaufenden Orten Schnittfasern in der Struktur größer ist als 1/2, bevorzugt größer ist als $1 / \sqrt{2} ,$ weiter bevorzugt größer ist als $\sqrt{3 / 2} ,$ insbesondere größer ist als 0,96.

## Claims

1. A method for producing a structure (5) of a predetermined shape made of mortar or concrete with a (bending) tensile strength of more than 20 MPa, wherein a flowable compound (1) containing a binder and staple fibres (8) for increasing the strength of the structure is allowed to flow, in a direction of flow, from a first space through at least one passage (3, 36) moved crosswise to the direction of flow at a speed greater than or equal to the speed of flow of the flowable compound as it flows, to a second space where the flowability of the flowable compound reduces, wherein the shape of the structure is determined by a mould or a casing (6) and each transverse dimension of the passage (3, 36) orthogonal to the direction of flow differs from the average fibre length of the staple fibres by no more than 80%, preferably by no more than 70%, and/or is less than the average fibre length, wherein the staple fibres contain or are carbon fibres, the average length of the staple fibres is less than 50 mm and the average diameter of the staple fibres is less than 50 µm, and wherein the released and laid flowable compound is still sufficiently flowable to fully and cohesively fill the mould or casing while preserving the relative orientation of the fibres within the flowable compound, due to being subjected to a shear stress in Pa as the compound flows through the passage, the decimal logarithm of which shear stress is greater than 1.0 but less than 3.0, and a viscosity of the flowable compound as it flows through the passage, measured in kg m⁻¹ s⁻¹, which is less than 2000 but greater than 50.

2. The method according to claim 1, wherein the transverse dimension differs from the average fibre length by no more than 60%, preferably by no more than 50%, in particular by no more than 40%.

3. The method according to claim 1 or 2, wherein the transverse dimension is less than the average fibre length.

4. The method according to one of the preceding claims, wherein the viscosity of the flowable compound in units of kg m⁻¹ s⁻¹, if unloaded, is less than 500,000, preferably less than 300,000 and in particular less than 200,000, and/or is greater than 5000, preferably greater than 20,000 and in particular greater than 30,000.

5. The method according to one of the preceding claims, wherein the passage can be arranged in relation to the second space, and in particular a rearrangement altering the direction of flow takes place during the process.

6. The method according to one of the preceding claims, wherein the scalar product of the direction vectors of, on the one hand, the averaged fibre orientation within a volume element of the compound arranged at its intended location in the second space and, on the other hand, a specified trajectory through the volume element, corresponding to a tensile force trajectory of the anticipated load during use of the structure, is greater than 1/2, preferably greater than 1/√2, even more preferably greater than √3/2, and in particular is greater than 0.96.

7. The method according to one of the preceding claims, wherein the staple fibres form a portion of more than 0.1 vol. %, preferably more than 0.6 vol. % and in particular more than 1.2 vol. %, and/or less than 20 vol. %, preferably less than 10 vol. % and in particular less than 5 vol. % of the flowable compound.

8. The method according to one of the preceding claims, wherein the average length of the staple fibres is greater than 0.1 mm, preferably greater than 1 mm and in particular greater than 2 mm, and/or is less than 30 mm and in particular less than 15 mm, and/or the average diameter of the staple fibres is greater than 2 µm, preferably greater than 4 µm and in particular greater than 6 µm, and/or is less than 50 µm and preferably less than 15 µm.

9. An arrangement for producing a structure (5) with a (bending) tensile strength of more than 20 MPa and a specified shape made from mortar or concrete according to a method of one of the preceding claims using a flowable compound (1) containing a binder and staple fibres (8) for increasing the strength of the structure, a mechanism effecting a flow of this flowable compound from a first space through at least one passage (3, 36), which is movable in a direction crosswise to the direction of flow, in a vertical direction of flow into a second space, wherein a mould or a casing (6) determining the shape of the structure is provided, and wherein each transverse dimension of the passage orthogonal to the direction of flow differs from the average fibre length of the staple fibres by no more than 80%, preferably by no more than 70%, and/or is less than the average fibre length and in particular is less than 20 mm, preferably less than 10 mm, even more preferably less than 7 mm, and in particular less than 5 mm.

10. The arrangement according to claim 9, wherein an array of two or more passages is provided having the transverse dimensions specified in claim 1, 2 or 3.

11. The arrangement according to claim 9 or 10, with a cleaning mechanism for cleaning the passage.

12. A use of a method according to one of claims 1 to 8 to produce a structure (5) made of mortal or concrete which is exposed to a load force at which a specified trajectory is given in the structure by a tensile force trajectory corresponding to the load force, wherein the structure made from mortar or concrete has a (bending) tensile strength of more than 20 MPa relative to the load force, wherein the external shape of the structure is formed by a mould or a casing (6) and, in any case, majoritarily, the scalar product of, on the one hand, the unit direction vector of the specified trajectory and, on the other hand, the unit vector of the averaged fibre orientation of the staple fibres at the places through which the trajectory runs in the structure is greater than 1/2 , preferably greater than 1/√2, even more preferably greater than √3/2, and in particular greater than 0.96.

## Revendications

1. Procédé de production d'une structure (5) de forme prédéterminée en mortier ou en béton présentant une résistance à la traction (par flexion) de plus de 20 MPa, dans lequel une matière coulable (1) contenant un liant ainsi que des fibres coupées (8) qui servent à renforcer la structure est mise à s'écouler, depuis un premier espace, selon une direction d'écoulement passant par au moins un passage (3, 36) qui est mis en mouvement transversalement à la direction d'écoulement à une vitesse supérieure ou égale à la vitesse d'écoulement que présente la matière coulable lors de l'écoulement, pour mener à un deuxième espace dans lequel la coulabilité de la matière coulable diminue, ladite forme de la structure étant déterminée par un moule ou un coffrage (6) et chacune des dimensions transversales du passage (3, 36), orthogonalement à la direction d'écoulement, ne diffère pas de plus de 80 %, de préférence pas de plus de 70 % de la longueur moyenne des fibres coupées et/ou est inférieure à la longueur moyenne des fibres, lesdites fibres coupées contenant ou consistant en des fibres de carbone, la longueur moyenne desdites fibres coupées étant inférieure à 50 mm et le diamètre moyen desdites fibres coupées étant inférieur à 50 µm, et ladite matière coulable extraite et déposée étant encore suffisamment coulable pour remplir complètement et avec cohésion le moule ou coffrage, et ce en conservant l'orientation relative des fibres qu'elle renferme, du fait qu'elle subit une contrainte de cisaillement, exprimée en Pa, lors de la traversée du passage, dont le logarithme décimal est supérieur à 1,0 mais inférieur à 3,0, ainsi qu'une viscosité de la matière coulable, mesurée en kg m⁻¹ s⁻¹ lors de la traversée du passage, qui est inférieure à 2 000 mais supérieure à 50.

2. Procédé selon la revendication 1, dans lequel la dimension transversale ne diffère pas de plus de 60 % de la longueur moyenne des fibres, de préférence pas de plus de 50 %, notamment pas de plus de 40 %.

3. Procédé selon la revendication 1 ou 2, dans lequel la dimension transversale est inférieure à la longueur moyenne des fibres.

4. Procédé selon l'une des revendications précédentes, dans lequel la viscosité de la matière coulable en unités de kg m⁻¹ s⁻¹, sans charge, est inférieure à 500 000, de préférence inférieure à 300 000, notamment inférieure à 200 000 et/ou supérieure à 5 000, de préférence supérieure à 20 000, notamment supérieure à 30 000.

5. Procédé selon l'une des revendications précédentes, dans lequel le passage est orientable par rapport au deuxième espace et subit notamment, au cours du processus, une réorientation qui modifie la direction d'écoulement.

6. Procédé selon l'une des revendications précédentes, dans lequel le produit scalaire des vecteurs directionnels, d'une part, de l'orientation moyennée des fibres à l'intérieur d'un élément de volume de la matière agencé à sa place déterminée dans le deuxième espace par une trajectoire prédéterminée à travers l'élément de volume, correspondant à une trajectoire de force de traction de la charge escomptée, à l'utilisation de la structure, est supérieur à 1/2, de préférence supérieur à 1/√2, plus préférablement supérieur à √3/2, et notamment supérieur à 0,96.

7. Procédé selon l'une des revendications précédentes, dans lequel les fibres coupées sont présentes dans la matière coulable à raison de plus de 0,1 % en volume, de préférence plus de 0,6 % en volume, notamment plus de 1,2 % en volume et/ou moins de 20 % en volume, de préférence moins de 10 % en volume, et notamment moins de 5 % en volume.

8. Procédé selon l'une des revendications précédentes, dans lequel la longueur moyenne des fibres coupées est supérieure à 0,1 mm, de préférence supérieure à 1 mm, notamment supérieure à 2 mm et/ou inférieure à 30 mm, et notamment inférieure à 15 mm, et/ou le diamètre moyen des fibres coupées est supérieur à 2 µm, de préférence supérieur à 4 µm, notamment supérieur à 6 µm et/ou inférieur à 50 µm, et de préférence inférieur à 15 µm.

9. Dispositif de production d'une structure (5) présentant une résistance à la traction (par flexion) de plus de 20 MPa et une forme prédéterminée en mortier ou en béton à l'aide d'un procédé selon l'une des revendications précédentes mettant en œuvre une matière coulable (1) contenant un liant ainsi que des fibres coupées (8) qui servent à renforcer la structure, un mécanisme entraînant un écoulement de ladite matière coulable depuis un premier espace selon une direction d'écoulement verticale passant par au moins un passage (3, 36) mobile transversalement à la direction d'écoulement pour mener à un deuxième espace, dans lequel procédé il est prévu un moule ou un coffrage (6) qui détermine la forme de la structure et dans lequel chacune des dimensions transversales du passage, orthogonalement à la direction d'écoulement, ne diffère pas de plus de 80 %, de préférence pas de plus de 70 % de la longueur moyenne des fibres coupées et/ou est inférieure à la longueur moyenne des fibres et notamment inférieure à 20 mm, de préférence inférieure à 10 mm, plus préférablement inférieure à 7 mm, et notamment inférieure à 5 mm.

10. Dispositif selon la revendication 9, dans lequel il est prévu une série d'au moins deux passages présentant les dimensions transversales citées en revendication 1, 2 ou 3.

11. Dispositif selon la revendication 9 ou 10, comportant un mécanisme de nettoyage destiné au nettoyage du passage.

12. Utilisation d'un procédé selon l'une des revendications 1 à 8 pour la production d'une structure (5) en mortier ou en béton soumise à une force de charge à laquelle une trajectoire prédéfinie est donnée dans la structure par une trajectoire de force de traction correspondant à la force de charge, ladite structure en mortier ou en béton présentant une résistance à la traction (par flexion) de plus de 20 MPa par rapport à la force de charge, la forme extérieure de la structure étant donnée par un moule ou un coffrage (6) et, dans tous les cas, majoritairement, le produit scalaire, d'une part, du vecteur directionnel unitaire de la trajectoire prédéterminée par, d'autre part, le vecteur unitaire de l'orientation moyennée des fibres coupées aux endroits traversés par la trajectoire dans la structure est supérieur à 1/2, de préférence supérieur à 1/√2, plus préférablement supérieur à √3/2, et notamment supérieur à 0,96.
